# FASCICULE DE BREVET EUROPEEN

(11) **EP 1 343 600 B1**
(45) Date de publication et mention de la délivrance du brevet: **25.04.2007**
(21) Numéro de dépôt: 01999450.8
(22) Date de dépôt: 06.12.2001
(51) Int. Cl.: B22F 3/22

(54) **PROCEDE DE FABRICATION DE FILMS MINCES EN COMPOSITE METAL/CERAMIQUE**
HERSTELLUNGSVERFAHREN FÜR DÜNNE BÄNDER AUS METALL/KERAMIK-KOMPOSITMATERIAL
METHOD FOR MAKING THIN FILMS IN METAL/CERAMIC COMPOSITE

(30) Priorité: 08.12.2000 FR 0015984
(43) Date de publication de la demande: 17.09.2003
(73) Titulaire: CENTRE NATIONAL DE LA RECHERCHE SCIENTIFIQUE (CNRS), 75794 Paris Cedex 16 (FR)
(72) Inventeur: SILVAIN, Jean-François, F-33610 CESTAS (FR); CHARTIER, Thierry, F-87220 FEYTIAT (FR); GEFFROY, Pierre-Marie, F-22140 PLUZUNET (FR)
(74) Mandataire: Breese, Pierre
(86) Numéro de dépôt international: PCT/FR2001/003855
(87) Numéro de publication internationale: WO 2002/045888

(56) Documents cités:
- EP-A- 0 294 198
- RU-C- 2 064 700
- US-A- 4 772 322
- US-A- 5 002 710
- US-A- 5 473 008
- US-B1- 6 261 336
- DATABASE WPI Section EI, Week 199714 Derwent Publications Ltd., London, GB; Class V01, AN 1997-153039 XP002196023 & RU 2 064 700 C (SEMETSKAYA N M), 27 juillet 1996 (1996-07-27)

## Description

### Domaine de l'invention

L'invention concerne un procédé de fabrication de films minces en composite métal/céramique, dans lequel les renforts céramiques sont répartis de façon homogène dans la matrice métallique.

L'invention trouve des applications dans tous les domaines utilisant des substrats ou des films en composite métal/céramique et, en particulier, dans le domaine de la fabrication des composants électroniques destinés, par exemple, au domaine de l'automobile ou de l'aéronautique.

### Etat de la technique

Classiquement, les films métalliques sont réalisés par un procédé de laminage. Cependant, ce procédé de laminage ne permet pas d'obtenir une répartition homogène des renforts céramiques dans la matrice métallique ; il n'est donc pas adapté à la fabrication de films en composite métal/céramique. De plus, au-delà d'une certaine concentration de poudre céramique, les contraintes résiduelles, provoquées par le laminage, entraînent la fissuration du film.

D'autres procédés, utilisés pour la fabrication de films en composite métal/céramique, sont les procédés de pressage, d'injection et d'extrusion. Or, aucun de ces procédés ne permet d'obtenir des films avec un excellent état de surface. En outre, ces procédés deviennent coûteux, dès lors que l'épaisseur du film doit être inférieure au millimètre.

Par ailleurs, il existe des procédés de coulage en bande qui permettent de réaliser des films minces. De tels procédés sont décrits dans les articles suivants : ALCOCK J., DESCRIBE S., Tape casting, a flexible approach to surface engineering, Materials world, 13-14, February (2000) ; BÖHNLEIN-MAUß J., SIGMUND W., WEGNER G., MEYER W. H., HEßEL F., SEITZ K, ROOSEN A., The fonction in the tape casting of alumina, Advanced Materials, vol. 4, n° 2, 73-81 (1992) ; MORENO R., The role of slip additives in tape casting technology : part I-Solvents and dispersants, American Ceramic Society Bulletin, vol. 71, n° 10, 1 521 - 1 531 (1992) ; MORENO R., The role of slip additives in tape casting technology : part II-Blinders and Plasticizers, American Ceramic Society Bulletin, vol. 71, n° 11, 1 647-1 657 (1992) et dans les brevets US-5 002 710 et US-5 473 008.

Cependant, il n'est pas possible de trouver, dans l'ensemble de ces travaux liés au coulage en bande, un dispositif (banc + suspension) permettant le coulage de bandes en matériau composite métal/céramique.

### Exposé de l'invention

L'invention a justement pour but de remédier aux procédés de fabrication de films minces décrits précédemment. A cette fin, elle propose un procédé de fabrication de films minces en composite métal/céramique utilisant une méthode de coulage en bande.

De façon plus précise, l'invention concerne un procédé de fabrication de films minces en composite métal/céramique consistant à :
a) préparer une suspension (S) dans un solvant organique à partir d'un mélange sensiblement homogène de renforts céramiques, de particules métalliques, d'un liant, d'un plastifiant, et d'un dispersant, les particules métalliques constituant au moins 5 %, en masse, de la suspension ;
b) effectuer un coulage en bande de la suspension pour former un film mince, puis effectuer un déliantage de ce film mince ;
c) réaliser la densification du film mince délianté, dans un four.

La technique du coulage en bande permet d'orienter et de contrôler la répartition des renforts céramiques.

Autrement dit, le procédé décrit selon l'invention permet de fabriquer des films composites métal/céramique avec une orientation des particules céramiques dans le plan du film, en particulier pour les particules très anisotropes, comme les fibres et les plaquettes. Ceci permet d'améliorer certaines propriétés du composite dans le plan du film, comme diminuer le coefficient thermique d'expansion et augmenter la conductivité thermique.

Avantageusement, la suspension a une viscosité comprise entre 0,5 et 3 Pa.s.

De préférence, la suspension est réalisée en mélangeant :
- au moins une poudre métallique et au moins un renfort céramique constituant environ 30 à 60 % du volume total de la suspension ;
- un solvant organique constituant environ 15 à 45 % du volume de la suspension ;
- un liant et un plastifiant constituant environ 30 à 70 % du volume de la suspension ;
- un dispersant représentant environ 0,1 à 2 % de la masse des poudres céramique et métallique ; et
- des additifs représentant environ 0,01 à 2 % de la masse des poudres métallique et céramique.

Selon un mode de réalisation de l'invention, le dispersant est un ester phosphorique, un polyacrylate, un sulfonate, un perfluorate ou encore un acide à chaîne carbonée de 2 à 30 atomes de carbone.

Selon l'invention, la poudre métallique peut être une poudre de cuivre, d'aluminium, d'argent, d'or, de nickel, de titane, de chrome, de zinc ou d'un alliage de deux ou plusieurs de ces matériaux. Le renfort céramique peut être une poudre et/ou une fibre courte (c'est-à-dire une fibre dont la longueur varie entre 1 et 500 µm) de graphite, de carbures, de nitrures ou d'oxydes.

Selon une variante de l'invention, la densification du film consiste en un frittage du film dans un four.

Selon une autre variante de l'invention, la densification du film consiste en un laminage à chaud et un recuit du film.

De préférence, la préparation de la suspension consiste :
- à broyer en jarre ou par attrition les poudres métalliques et les renforts céramiques avec le solvant et le dispersant ; et
- à ajouter et à mélanger à cette substance un liant et un plastifiant.
   L'invention a trait en outre à un procédé de préparation de pièces en composite à structure stratifiée dans lequel on forme plusieurs films minces (films « en cru ») par les étapes a) et b) décrites plus haut, puis on empile lesdits films minces et on soumet l'empilement à une thermocompression.
   De préférence, les films minces empilés ont des compositions différentes.

### Brève description des figures

- La figure 1 représente schématiquement l'étape de préparation de la suspension à partir de particules métalliques et de renforts céramiques ;
- la figure 2 représente schématiquement l'étape de coulage en bande de la suspension pour former un film mince ; et
- les figures 3A et 3B représentent deux modes de réalisation de l'étape de densification du film dans un four.

### Description détaillée de modes de réalisation

L'invention concerne un procédé de fabrication de films minces en composite métal/céramique.

Ce procédé consiste à préparer une suspension, appelée aussi « barbotine », comportant un mélange sensiblement homogène de renforts céramiques et de particules métalliques.

Ces particules métalliques et renforts céramiques sont choisies, respectivement, sous forme d'une ou plusieurs poudre(s) métallique(s) et d'un ou plusieurs renfort(s) céramique(s). Ces poudres et fibres courtes sont mélangées à un solvant organique, un dispersant, un liant et un plastifiant.

La proportion de ces différents éléments est la suivante :
- les poudres métalliques et les renforts céramiques représentent 30 à 60 % du volume total de matière sèche de la suspension (c'est-à-dire de l'ensemble du volume occupé par le liant, le plastifiant, le dispersant et les poudres métallique et céramique) ;
- le solvant représente 15 à 45 % du volume total de matière sèche ;
- le liant et le plastifiant représentent 30 à 70 % du volume de matière sèche ;
- le dispersant représente entre 0, 01 et 2 % de la masse des poudres métallique et des renforts céramiques ;
- d'autres additifs sont ajoutés, tels que des agents de décollement et/ou des agents mouillants, qui représentent entre 0,01 et 2 % de la masse des poudres métallique et céramique.

Sur la figure 1, on a représenté cette première étape du procédé de l'invention, à savoir l'étape de préparation de la suspension.

Cette étape de préparation de la suspension S consiste, tout d'abord, en un broyage en jarre, ou par attrition, des poudres métallique et céramique avec le solvant et le dispersant. Cette étape de broyage est réalisée au moyen d'un broyeur attriteur (représenté par la référence 1 sur la figure 1) ou par un broyeur en jarre.

L'ensemble ainsi obtenu est ensuite mélangé à des liants et plastifiants, grâce à un mélangeur, référencé 2.

La (ou les) poudre (s) métallique(s), destinée(s) à former la matrice métallique de la suspension, peu(ven)t être, par exemple, une poudre de cuivre, d'aluminium, d'argent, d'or, de nickel, de titane, de chrome, de zinc ou encore d'un alliage de deux ou plusieurs de ces métaux.

Le (ou les) renfort (s) céramique (s) destiné(s) à former les renforts céramiques de cette suspension peu(ven)t être, par exemple, une poudre ou une fibre courte de graphite ou bien une poudre ou une fibre courte à base de carbures, comme le carbure de silicium, de nitrures, comme le nitrure d'aluminium, ou encore d'oxydes, comme la silice ou le tungstate de zirconium.

Les renforts céramiques peuvent se présenter sous la forme de fibres ou bien de plaquettes ou encore de grains sensiblement sphériques, de diamètre compris entre environ 0,1 µm et 100 µm.

Les fibres sont généralement des fibres courtes d'un diamètre de 10 nm à 10 µm, et d'une longueur de 100 nm à 10 mm.

Ces renforts de céramique peuvent être enrobés d'une couche de matériau métallique, tel que du cobalt, du nickel, de l'argent ou de l'or. Dans ce cas, l'épaisseur de l'enrobage métallique est d'au moins 0,01 µm. Cet enrobage peut être réalisé par immersion des renforts céramiques dans un bain électrolytique. Cet enrobage a l'avantage d'améliorer la densification du matériau pendant l'étape de densification du film, et, en particulier, lorsque cette densification consiste en un frittage, car il permet d'augmenter l'interface métal/céramique.

La suspension mise en oeuvre selon l'invention est une suspension ou système organique.

Ainsi, le solvant utilisé pour réaliser cette suspension S est un solvant organique, choisi généralement parmi les cétones, les alcools et leurs mélanges.

Le dispersant utilisé pour réaliser cette suspension a pour rôle d'assurer l'homogénéité et la stabilité de la suspension en développant des forces de répulsion entre les renforts céramiques et les particules métalliques.

En d'autres termes, le dispersant assure une bonne stabilité et une bonne dispersion des particules entre elles. Le dispersant permet d'obtenir, après séchage, une bande homogène et compacte.

Ce dispersant est choisi parmi les tensioactifs, les macromolécules, comme l'huile de poisson, les esters phosphoriques, les polyacrylates, les sulfonates, les perfluorates et les acides à chaîne carbonée ayant de 2 à 30 atomes de carbone, comme par exemple l'acide oxalique et l'acide stéarique.

Le liant utilisé pour réaliser cette suspension a pour rôle d'assurer la cohésion de la bande (ou film), après évaporation du solvant. Ce liant est généralement un composé non-soluble dans l'eau choisi parmi les polyalcools, les composés vinyliques, tels que le polyvinyl-butyral et les composés acryliques et leurs mélanges.

Le plastifiant utilisé dans cette suspension a pour rôle d'assurer une grande souplesse, une grande fluidité, à la bande ; cette souplesse est nécessaire lors du coulage en bande de la suspension et, ultérieurement, lors de la manipulation de la bande. Ce plastifiant peut être, par exemple, un polyéthylène glycol ou bien du dibutylphtalate.

En d'autres termes, la suspension contient également un plastifiant qui permet d'obtenir une bande, ou film mince, en cru souple et suffisamment solide pour être manipulable. En effet, le rapport liant/plastifiant permet d'ajuster la cohésion mécanique de la bande et sa souplesse. Ces bandes peuvent donc être empilées et thermocompressées de façon à réaliser des empilements de bandes de compositions différentes. Cette solution n'est pas envisageable avec les procédés de l'art antérieur.

Notons, en outre, que le système, la suspension mise en oeuvre selon l'invention, ne nécessite pas de lubrifiant.

La figure 2 représente schématiquement la deuxième étape du procédé de l'invention, c'est-à-dire l'étape de coulage en bande de la suspension. En effet, la suspension S réalisée lors de la première étape est coulée sur un banc de coulage 3 de façon à former une bande B, appelée aussi film mince. Le coulage en bandes consiste à couler la suspension S sur un support qui peut être, par exemple, une bande d'acier 8 ou un fil polymère, référencé 5 sur la figure 2. Pour permettre un coulage aisé de la suspension, celle-ci doit avoir une viscosité de l'ordre de 0,5 à 3 Pa.s.

Le coulage de la suspension est obtenu par le mouvement relatif entre un sabot 6 du banc de coulage et le support 5. Le sabot 6 comporte des couteaux 7, dont la hauteur est réglable. Ainsi, l'épaisseur du film peut être modifiée en changeant la hauteur entre ces couteaux 7 et le support 5. On peut ainsi obtenir, grâce à ce coulage en bande, une épaisseur de film très régulière.

Lorsque la suspension S a été coulée sous forme de bande B, celle-ci défile à l'intérieur d'un séchoir 4, sous atmosphère contrôlée, afin d'en éliminer les composés organiques. Cette étape est appelée déliantage. Plus précisément, le déliantage thermique consiste à chauffer lentement la bande de matériau sous atmosphère contrôlée, dans un four ou séchoir 4 afin d'en éliminer les composés organiques contenus principalement le liant et le plastifiant. Par exemple, la vitesse de chauffe, dans le séchoir, est de l'ordre de 0,2 à 2°C/minute entre 100°C et 500°C.

Les figures, 3A et 3B représentent deux modes de réalisation différents de la troisième étape du procédé de l'invention, c'est-à-dire l'étape de densification du film.

Cette étape de densification consiste à évaporer le solvant et à sécher le film mince obtenu après déliantage.

Cette étape de densification du film a pour rôle d'évaporer le solvant. Elle peut être réalisée, par exemple, de deux façons différentes : le film peut être densifié par frittage dans un four à passage ou dans un four discontinu, ou bien par un laminage à chaud, à l'aide d'un laminoir et d'un four de recuit.

La première variante, représentée sur la figure 3A, montre que le film B, obtenu après déliantage, est découpé en plaques P1 à Pn. Ces plaques sont introduites dans un four, référencé 9, sous une atmosphère contrôlée. Ce four peut être un four à passage ou bien un four discontinu. La densification par frittage est réalisée sous atmosphère contrôlé, ou sous atmosphère réductrice, comme par exemple l'hydrogène, l'azote hydrogéné, l'argon ou bien l'argon hydrogéné, de façon à éviter l'oxydation du matériau.

La température de frittage dépend de la granulométrie et de la nature des poudres métalliques et des renforts céramiques. Par exemple, pour une poudre métallique en cuivre, la température est comprise entre 700°C et 1 080°C ; pour l'aluminium, la température est comprise entre 450°C et 650°C.

La seconde variante de l'étape de densification est représentée sur la figure 3B. Dans cette variante, le film B est introduit dans un laminoir 10, placé au sein d'un four de recuit 11. Le film B est alors laminé à chaud, dans le four 11, sous atmosphère contrôlée. La découpe du film B en plaques P1, P2,... est s'effectuée en sortie du four de recuit 11.

Ce mode de densification par laminage à chaud et recuit du film permet d'améliorer la densification du matériau sous l'action de la pression et de la température. Cette variante est donc particulièrement bien adaptée aux composites métal/céramique qui se densifient mal par un frittage naturel et aux composites constitués de métaux ductiles, comme le cuivre, l'aluminium ou l'or.

## Revendications

1. Procédé de fabrication de films minces en composite métal/céramique, **caractérisé en ce qu'**il consiste à :
a) préparer une suspension (S) dans un solvant organique à partir d'un mélange sensiblement homogène de renforts céramiques de particules métalliques, d'un liant, d'un plastifiant et d'un dispersant, les particules métalliques constituant au moins 5 % en masse de la suspension ;
b) effectuer un coulage en bande de la suspension (S) pour former un film mince (B), puis effectuer un déliantage de ce film mince ;
c) réaliser la densification du film mince délianté dans un four.

2. Procédé selon la revendication 1, **caractérisé en ce que** la suspension (S) a une viscosité comprise entre 0,5 et 3 Pa.s.

3. Procédé selon la revendication 1 ou 2, **caractérisé en ce que** la suspension (S) est réalisée en mélangeant :
- au moins une poudre métallique et au moins un renfort céramique, constituant ensemble environ 30 à 60 % du volume total de la suspension ;
- un solvant organique constituant environ 15 à 45 % du volume de la suspension ;
- un liant et un plastifiant constituant environ 30 à 70 % du volume de la suspension ;
- un dispersant représentant environ 0,1 à 2 % de la masse des renforts céramiques et poudres métalliques ; et
- des additifs représentant environ 0,01 à 2 % de la masse des renforts céramiques et des poudres métalliques.

4. Procédé selon l'une quelconque des revendications 1 à 3, dans lequel le liant est un composé non soluble dans l'eau choisi parmi les polyalcools, les composés vinyliques, les composés acryliques et leurs mélanges.

5. Procédé selon l'une quelconque des revendications 1 à 4, dans lequel le solvant organique est choisi parmi les cétones, les alcools et leurs mélanges.

6. Procédé selon l'une quelconque des revendications 1 à 5, dans lequel le dispersant est choisi parmi les tensioactifs, les macromolécules comme l'huile de poisson, les esters phosphoriques, les polyacrylates, les sulfonates, les perfluorates et les acides à chaîne carbonée de 2 à 30 atomes de carbone.

7. Procédé selon l'une quelconque des revendications 3 à 6, **caractérisé en ce que** la poudre métallique est une poudre de cuivre, d'aluminium, d'argent, d'or, de nickel, de titane, de chrome, de zinc ou d'un alliage de deux ou plusieurs de ces matériaux.

8. Procédé selon l'une quelconque des revendications 3 à 7, **caractérisé en ce que** le renfort céramique est une poudre et/ou une fibre courte de graphite, de carbures, de nitrures ou d'oxydes.

9. Procédé selon l'une quelconque des revendications 1 à 8, **caractérisé en ce que** la densification du film consiste en un frittage du film dans un four.

10. Procédé selon l'une quelconque des revendications 1 à 8, **caractérisé en ce que** la densification du film consiste en un laminage à chaud et un recuit du film.

11. Procédé selon l'une quelconque des revendications 3 à 10, **caractérisé en ce que** la préparation de la suspension consiste :
- à broyer en jarre ou par attrition les poudres métallique et céramique avec le solvant et le dispersant ; puis
- à ajouter et à mélanger à cette substance un liant et un plastifiant.

12. Procédé de préparation d'une pièce en composite à structure stratifiée dans lequel on forme plusieurs films minces conformément aux étapes a) et b) de la revendication 1, on empile lesdits films minces, et on soumet l'empilement à une thermocompression.

13. Procédé selon la revendication 12, dans lequel les films minces ont des compositions différentes.

## Claims

1. Method of manufacturing thin metal/ceramic composite films, **characterised in that** it involves:
a) preparing a suspension (S) in an organic solvent using a substantially homogenous mix of ceramic reinforcements for metal particles, a binder, a plasticizer and a dispersing agent, the metal particles making up at least 5% of the mass of the suspension;
b) pouring the suspension (6) in a strip so as to form a thin film (B), then debinding this thin film;
c) densifying the debinded thin film in a furnace.

2. Method according to claim 1, **characterised in that** the suspension (S) has a viscosity of between 0.5 and 3 Pa.S.

3. Method according to claim 1 or 2, **characterised in that** the suspension (S) is made by mixing:
- at least one type of metal powder and at least one ceramic reinforcement, together making up around 30% - 60% of the total volume of the suspension;
- an organic solvent making up around 15% - 45% of the volume of the suspension;
- a binder and a plasticizer making up around 30% - 70% of the volume of the suspension;
- a dispersing agent equal to around 0.1% - 2% of the mass of the ceramic reinforcements and metal powders; and
- additives equal to around 0.01% - 2% of the mass of the ceramic reinforcements and metal powders.

4. Method according to any one of the claims from 1 to 3, wherein the binder is a non-water-soluble compound chosen from among polyalcohols, vinyl compounds, acrylic compounds and their mixes.

5. Method according to any one of the claims from 1 to 4, wherein the organic solvent is chosen from among ketones, alcohols and their mixes.

6. Method according to any one of the claims from 1 to 5, wherein the dispersing agent is chosen from among surface active agents, macromolecules such as fish oil, phosphoric esters, polyacrylates, sulphonates, perfluorates and carbon chain acids of 2 to 30 carbon atoms.

7. Method according to any one of the claims from 3 to 6, **characterised in that** the metal powder consists of powder of copper, aluminium, silver, gold, nickel, titanium, chromium, zinc or an alloy of two or more of these materials.

8. Method according to any one of the claims from 3 to 7, **characterised in that** the ceramic reinforcement consists of powder and/or short fibres of graphite, carbide, nitride or oxide.

9. Method according to any one of the claims from 1 to 8, **characterised in that** the densification of the film involves fritting the film in a furnace.

10. Method according to any one of the claims from 1 to 8, **characterised in that** the densification of the film involves hot rolling and annealing the film.

11. Method according to any one of the claims from 3 to 10, **characterised in that** the preparation of the suspension involves:
- grinding the metal and ceramic powders in a jar or by attrition together with the solvent and the dispersing agent; then
- adding a binder and a plasticizer to the substance and mixing them in.

12. Method for preparing a composite piece with a laminated structure wherein several thin films are formed according to steps a) and b) of claim 1, said thin films are stacked, and the stack is subjected to thermocompression.

13. Method according to claim 12, wherein the thin films have different compositions.

## Patentansprüche

1. Herstellungsverfahren von dünnen Folien aus einem Verbund Metall / Keramik, **dadurch gekennzeichnet, dass** es aus Folgendem besteht:
a) Zubereitung einer Suspension (S) in einem organischen Lösungsmittel ausgehend von einer deutlich homogenen Mischung aus keramischen Verstärkungen aus Metallpartikeln, einem Bindemittel, einem Weichmacher und einem Dispergiermittel, wobei die Metallpartikel wenigstens zu 5 % aus der Masse der Suspension gebildet werden
b) Durchführen eines Bandgießens der Suspension (S) zum Bilden einer dünnen Folie (B) und anschließender Durchführung eines Ablösens dieser dünnen Folie;
c) Realisierung der Verdichtung der dünnen abgelösten Folie in einem Ofen.

2. Verfahren gemäß Anspruch 1, **dadurch gekennzeichnet, dass** die Suspension (S) eine zwischen 0,5 und 3 Pa.s inbegriffene Viskosität hat.

3. Verfahren gemäß Anspruch 1 oder 2, **dadurch gekennzeichnet, dass** die Suspension (S) durch Vermischen folgender Elemente realisiert wird:
- wenigstens eines Metallpulvers und wenigstens einer keramischen Verstärkung, die beide rund 30 bis 60 % des Gesamtvolumens der Suspension bilden;
- eines rund 15 bis 45 % des Volumens der Suspension bildenden organischen Lösungsmittels;
- eines rund 30 bis 70 % des Volumens der Suspension bildenden Bindemittels und eines Weichmachers;
- eines rund 0,1 bis 2 % der Masse der keramischen Verstärkungen und Metallpulver bildenden Dispergiermittels; und
- von rund 0,01 bis 2 % der Masse der keramischen Verstärkungen und der Metallpulver darstellenden Zusatzstoffe.

4. Verfahren gemäß Anspruch 1 bis 3, in dem das Bindemittel eine in Wasser nicht lösliche, aus Polyalkoholen, Vinylkomponenten, Acrylkomponenten und deren Mischungen ausgewählte Komponente ist.

5. Verfahren gemäß Anspruch 1 bis 4, in dem das organische Lösungsmittel aus Ketonen, Alkoholen und deren Mischungen ausgewählt ist.

6. Verfahren gemäß Anspruch 1 bis 5, in dem das Dispergiermittel aus Tensiden, Makromolekülen, wie z. B. Fischöl, Phosphorestern, Polyacrylaten, Sulfonaten, Perfluoraten und Säuren mit kohlenstoffhaltigen Ketten mit 2 bis 30 Kohlenstoffatomen ausgewählt ist.

7. Verfahren gemäß Anspruch 3 bis 6, **dadurch gekennzeichnet, dass** das Metallpulver ein Kupfer-, Aluminium-, Silber-, Gold-, Nickel-, Titan-, Chrom-, Zinkpulver oder eine Legierung aus zwei oder mehreren dieser Metalle ist.

8. Verfahren gemäß Anspruch 3 bis 7, **dadurch gekennzeichnet, dass** die keramische Verstärkung ein Graphit-, Karbid-, Nitrid- oder Oxydpulver und / oder eine kurze Graphit-, Karbid-, Nitrid- oder Oxydfaser ist.

9. Verfahren gemäß Anspruch 1 bis 8, **dadurch gekennzeichnet, dass** die Verdichtung der Folie aus einem Frittieren der Folie in einem Ofen besteht.

10. Verfahren gemäß Anspruch 1 bis 8, **dadurch gekennzeichnet, dass** die Verdichtung der Folie aus einem Warmwalzen und einem Nachhärten der Folie besteht.

11. Verfahren gemäß Anspruch 3 bis 10, **dadurch gekennzeichnet, dass** die Zubereitung der Suspension aus Folgendem besteht:
- im Zermahlen im Krug oder durch gegenseitiges Zerreiben der Metall- und Keramikpulver mit dem Lösungsmittel und dem Dispergiermittel; und dann
- im Hinzufügen eines Bindemittels und eines Weichmachers zu dieser Substanz und im Vermischen damit.

12. Zubereitungsverfahren eines Stücks aus Verbundmaterial mit geschichteter Struktur, in der mehrere dünne Folien gemäß den Stufen a) und b) des Anspruchs 1 gebildet werden, die genannten dünnen Folien gestapelt werden und der Stapel einer Thermokompression unterzogen wird.

13. Verfahren gemäß Anspruch 12, in dem die dünnen Folien unterschiedliche Zusammensetzungen haben.
